# EUROPÄISCHE PATENTSCHRIFT

(11) **EP 0 823 120 B1**
(45) Veröffentlichungstag und Bekanntmachung des Hinweises auf die Patenterteilung: **08.08.2001**
(21) Anmeldenummer: 96914118.3
(22) Anmeldetag: 25.04.1996
(51) Int. Cl.: H01B 3/30

(54) **DRAHTLACKFORMULIERUNG MIT INTERNEM GLEITMITTEL**
WIRE ENAMEL FORMULATION WITH INTERNAL LUBRICANT
FORMULATION DE VERNIS POUR FILS METALLIQUES A LUBRIFIANT INTERNE

(30) Priorität: 26.04.1995 DE 19515263
(43) Veröffentlichungstag der Anmeldung: 11.02.1998
(73) Patentinhaber: Dr. Beck & Co. Aktiengesellschaft, 20539 Hamburg-Rothenburgsort (DE)
(72) Erfinder: LIENERT, Klaus-Wilhelm, D-22763 Hamburg (DE); GEBERT, Irmgart, D-22926 Ahrensburg (DE); LEHMANN, Helmut, D-21465 Reinbek (DE); MÜLLER, Michael, W., D-68647 Biblis (DE)
(74) Vertreter: Fitzner, Ulrich, Dr.
(86) Internationale Anmeldenummer: EP9601723
(87) Internationale Veröffentlichungsnummer: WO9634399

(56) Entgegenhaltungen:
- EP-A- 0 072 178
- EP-A- 0 103 307
- EP-A- 0 267 736
- DE-A- 3 237 022
- DE-C- 3 635 141
- PATENT ABSTRACTS OF JAPAN vol. 018, no. 004 (C-1149), 6.Januar 1994 & JP 05 247374 A (FUJIKURA LTD), 24.September 1993, in der Anmeldung erwähnt
- PATENT ABSTRACTS OF JAPAN vol. 017, no. 653 (E-1469), 3.Dezember 1993 & JP 05 217427 A (FURUKAWA ELECTRIC CO LTD:THE), 27.August 1993, in der Anmeldung erwähnt

## Beschreibung

Die vorliegende Erfindung betrifft eine Drahtlackformulierung enthaltend an sich bekannte Komponenten mit einem internen Gleitmittel.

Lackierte Kupferdrähte werden mit einem Gleitmittel überzogen um ihre Verarbeitbarkeit zu verbessern. Klassische Gleitmittel bestehen aus einer 0.5 bis 2%igen Lösung von Paraffinen oder Wachsen in einem leicht flüchtigen Lösemittel. Bei der Applikation auf den Draht verdunstet das Lösemittel und zurück bleibt der Paraffin- oder Wachsfilm. Ein Nachteil dieses Verfahrens ist, daß die üblichen verwendeten Lösemittel Oberflächenrisse im Drahtlackfilm verursachen können.

Diese und andere Nachteile entfallen, wenn interne Gleitmittel verwendet werden. Derartige Gleitmittel werden dem Lack beigemischt. Nach der Aushärtung des Drahtlackes sind sie mit dem Drahtlack unverträglich. Sie wandern an die Oberfläche und bilden hier eine Schicht, die eine verbesserte Gleitfähigkeit hat.

Das Problem ist, daß viele dieser internen Gleitmittel mit dem flüssigen Lack unverträglich sind und zu Phasenseparation oder Ausfällungen führen.

In der DE 32 37 022A wird eine Gleitmittel beschrieben, das aus einem aliphatischen Kohlenwasserstoffgemisch als Lösemittel und 1 % Paraffinwachs sowie 1 % hydriertem Triglycerid besteht. Das Paraffinwachs hat einen Schmelzpunkt von 50-52°C. Das hydrierte Triglycerid ist ein kommerzielles Produkt mit einem Schmelzpunkt von 47°C bis 50°C. Diese Lösung wird auf einen mit einem Polyamidimid beschichteten Draht aufgebracht. Zusätzlich kann auch ein internes Gleitmittel verwendet werden. Dieses wird in einer Konzentration von 1% dem Polyamidimid zugesetzt. Das interne Gleitmittel besteht aus Tallölfettsäureestern. Angaben zu den erzielten Reibungskoeffizienten werden nicht gemacht.

In der EP 00 72 178A wird die Modifizierung von Drahtlackbindemitteln beschrieben, bei der in das Polymer eine C21 Kohlenwasserstoffkette eingebaut wird. Diese Kette führt bei den Lackdrähten zu einem verbesserten Reibungskoeffizienten. Es gibt in der Schrift keine Angaben zu den thermischen Eigenschaften. Es ist zu vermuten, daß die Erweichung des Lackfilmes und der dielektrische Verlustfaktor durch die Einführung der Kohlenwasserstoffkette leiden.

In der EP 0 103 307A werden konventionell aufgebrachte Gleitmittel beschrieben, die auf den Drähten in Relais zu einer reduzierten Ausgasung neigen. Dieses wird erreicht durch die Substitution des terminalen Wasserstoffes in einem Polypropylenglycol durch einen organischen Rest.

In der EP 0 267 736 werden Vergleiche zwischen paraffinischen und polymeren Gleitmitteln beschrieben. Die polymeren Gleitmittel schneiden in dem Zuverlässigkeitstest von Relais erheblich besser ab. Keine Informationen werden gegeben über die Stabilität der verarbeiteten Mischungen Polymer-Drahtlack.

In einer anderen Schrift (JP 0 524 7374A) wird beschrieben, wie durch die Verwendung von Dispersionen von fluorierten Wachsen in konventionellen Drahtlacken die Gleitfähigkeit der damit hergestellten Drähte verbessert wird. Solche Systeme neigen allerdings zur Separation der Phasen.

In der JP 0 521 7427A wird der Einsatz einer Polyethylenwachsdispersion in einem polyamidimidischen Drahtlack beschrieben. Die Erfahrung zeigt, daß diese Systeme nicht lagerstabil sind.

Aus den aufgeführten Beispielen geht hervor, daß ein optimales Gleitmittel ein internes Gleitmittel sein muß. Außerdem sollte der Zusatz, der die Gleitfähigkeit verbessert, ein polymeres Material sein und die Formulierung sollte lagerstabil sein.

Aufgabe der vorliegenden Erfindung war es demgemäß, eine Drahtlackformulierung enthaltend an sich bekannte Komponenten und ein internes Gleitmittel zu Verfügung zu stellen, die die genannten Anforderungen erfüllt.

Diese Aufgabe wird überraschender Weise dadurch gelöst, daß das interne Gleitmittel ein Polyethylenwachs, vorzugsweise mit einer Molekularmasse [Mw] von 3000 bis 6000 [g/mol], und als Netzmittel, ein Fettalkoholethoxylat, enthält.

Erfindungsmäß kann das Gleitmittell auch ausschließlich aus dem Polyethylenwachs und dem Netzmittel bestehen.

Erfindungsgemäß können Drahtlacke mit einem Polyesterimid als Bindemittel verwendet werden. Solche Polyesterimidharze sind bekannt und beispielsweise in DE-OS 14 45 263 und DE-OS 14 95 100 beschrieben.

Die Herstellung der Polyesterimide erfolgt in bekannter Weise durch Veresterung der mehrwertigen Carbonsäuren mit den mehrwertigen Alkoholen, gegebenenfalls
unter Zusatz von Oxycarbonsäuren, und unter Verwendung von imidgruppenhaltigen Ausgangsstoffen. Anstelle der freien Säuren und/oder Alkohole können auch deren reaktionsfähige Derivate eingesetzt werden. Als Carbonsäurekomponente wird vorzugsweise Terephthalsäure eingesetzt, und als mehrwertige Alkohole werden bevorzugt Ethylenglykol, Glycerin und Tris-(2-hydroxyethyl)-isocyanurat (THEIC), wobei letzteres besonders bevorzugt ist, eingesetzt. Die Verwendung von Tris-(2-hydroxyethyl)-isocyanurat führt zu einer Erhöhung der Erweichungstemperatur des erhaltenen Lackfilms.

Die imidgruppenhaltigen Ausgangsstoffe können beispielsweise durch Reaktion zwischen Verbindungen erhalten werden, von denen die eine eine fünfgliedrige, cyclische Carbonsäureanhydridgruppierung sowie mindestens noch eine weitere funktionelle Gruppe besitzen muß, während die andere außer einer primären Aminogruppe noch mindestens eine weitere funktionelle Gruppe enthält. Diese weiteren funktionellen Gruppen sind vor allem Carboxylgruppen oder Hydroxylgruppen, es können jedoch auch weitere primäre Aminogruppen oder Carbonsäureanhydridgruppen sein.

Beispiele für Verbindungen mit einer cyclischen
Carbonsäureanhydridgruppierung mit einer weiteren funktionellen Gruppe sind vor allem Pyromellithsäuredianhydrid und Trimellithsäureanhydrid.

Es kommen jedoch auch andere aromatische Carbonsäureanhydride in Frage, beispielsweise die Naphthalintetracarbonsäuredianhydride oder Dianhydride von Tetracarbonsäuren mit zwei Benzolkernen im Molekül, bei denen die Carboxylgruppen in 3,3'-, 4- und 4'-Stellung stehen.

Beispiele für Verbindungen mit einer primären Aminogruppe sowie einer weiteren funktionellen Gruppe sind insbesondere diprimäre Diamine, z, B. Ethylendiamin, Tetramethylendiamin, Hexamethylendiamin, Nonamethylendiamin und andere aliphatische diprimäre Diamine. Ferner kommen in Betracht aromatische diprimäre Diamine, wie Benzidin, Diaminodiphenylmethan, Diaminodiphenylketon, -sulfon, -sulfoxyd, -ether und -thioether, Phenylendiamine, Toluylendiamine, Xylylendiamine sowie auch Diamine mit drei Benzolkernen im Molekül, wie Bis-(4-aminophenyl)-α,α'-p-xylol oder Bis(4-aminophenoxy)-1,4-benzol, und schließlich cycloaliphatische Diamine, wie das 4,4'-Dicyclohexylmethandiamin. Als aminogruppenhaltige Verbindungen mit einer weiteren funktionellen Gruppe sind ferner auch Aminoalkohole verwendbar, z. B. Monoethanolamin oder Monopropanolamine, weiterhin Aminocarbonsäuren, wie Glycin, Aminopropionsäuren, Aminocapronsäuren oder Aminobenzoesäuren.

Zur Herstellung der Polyesterimidharze werden bekannte Umesterungs-katalysatoren verwendet, beispielsweise Schwermetallsalze, wie Bleiacetat, Zinkacetat, weiterhin organische Titanate, Cerverbindungen sowie organische Säuren, wie z. B. para-Toluolsulfonsäure. Als Vernetzungskatalysatoren bei der Aushärtung der Polyesterimide können die gleichen Umesterungskatalysatoren - zweckmäßigerweise in einem Anteil bis zu 3 Gew.-%, bezogen auf das Bindemittel, - verwendet werden.

Für die Herstellung der Polyesterimid-Drahtlacke geeignete Lösungsmittel sind kresolische und nicht-kresolische organische Lösungsmittel wie beispielsweise Kresol, Phenol, Glykolether wie z. B. Methylglykol, Ethylglykol, Isopropylglykol, Butylglykol, Methyldiglykol, Ethyldiglykol, Butyldiglykol; Glykoletherester, wie z.B. Methylglykolacetat, Ethylglykolacetat, Butylglykolacetat und 3-Methoxy-n-butylacetat; cyclische Carbonate, wie z. B. Propylencarbonat; cyclische Ester wie z. B. γ-Butyrolacton sowie beispielsweise Dimethylformamid und N-Methylpyrrolidon. Weiterhin können noch aromatische Lösungsmittel, ggf. in Kombination mit den genannten Lösungsmitteln, eingesetzt werden, Beispiele für derartige Lösungsmittel sind Xylol, Solventnaphtha®, Toluol, Ethylbenzol, Cumol, Schwerbenzol, verschiedene Solvesso®- und Shellsol®-Typen sowie Deasol®.

Erfindungsgemäß können ferner Drahtlacke mit einem Polyamidimid als Bindemittel verwendet werden. Solche in Drahtlacken verwendeten Polyamidimide sind bekannt und beispielsweise in US-A-3,554,984, DE-A-24 41 020, DE-A-25 56 523, DE-A-12 66 427 und DE-A-19 56 512 beschrieben.

Die Herstellung der Polyamidimide erfolgt in bekannter Weise aus Polycarbonsäuren oder deren Anhydriden, bei denen 2 Carboxylgruppen in vicinaler Stellung stehen und die mindestens noch eine weitere funktionelle Gruppe besitzen müssen und aus Polyaminen mit wenigstens einer primären, zur Imidringbildung fähigen Aminogruppe oder aus Verbindungen mit wenigstens 2 Isocyanatgruppen. Die Polyamidimide können auch durch Umsetzung von Polyamiden, Polyisocyanaten, die mindestens 2 NCO-Gruppen enthalten, und cyclischen Dicarbonsäureanhydriden, die mindestens eine weitere kondensations- oder additionsfähige Gruppe enthalten, gewonnen werden.

Weiterhin ist es auch möglich, die Polyamidimide aus Diisocyanaten oder Diaminen und Dicarbonsäuren herzustellen, wenn eine der Komponenten bereits die imidgruppe enthält. So kann insbesondere zuerst ein Tricarbonsäureanhydrid mit einem diprimären Diamin zu der entsprechenden Diimidocarbonsäure umgesetzt werden, die dann mit einem Diisocyanat zu dem Polyamidimid reagiert.

Für die Herstellung der Polyamidimide werden bevorzugt Tricarbonsäuren bzw. ihre Anhydride eingesetzt, bei denen 2 Carboxylgruppen in vicinaler Stellung stehen. Bevorzugt sind die entsprechenden aromatischen Tricarbonsäureanhydride, wie z.B. Trimellithsäureanhydrid, Naphthalintricarbonsäureanhydri-de, Bisphenyltricarbonsäureanhydride sowie weitere Tricarbonsäuren mit 2 Benzolkernen im Molekül und 2 vicinalen Carboxylgruppen, wie die in DE-OS 19 56 512 aufgeführten Beispiele. Ganz besonders bevorzugt wird Trimellithsäureanhydrid eingesetzt. Als Aminkomponente können die bei den Polyamidocarbonsäuren bereits beschriebenen diprimären Diamine eingesetzt werden. Weiterhin können auch aromatische Diamine eingesetzt werden, die einen Thiadiazolring enthalten, wie z.B. 2,5-Bis-(4-aminophenyl)-1,3,4-thiadiazol, 2,5-Bis-(3-aminophenyl)-3,3,4-thiadiazol, 2-(4-aminophenyl)-5-(3-aminophenyl)-1,3,4-thiadiazol sowie Gemische der verschiedenen Isomeren.

Geeignete Diisocyanate für die Herstellung der Polyamidimide sind aliphatische Diisocyanate, wie z.B. Tetramethylen-, Hexamethylen-, Heptamethylen- und Trimethylhexamethylendiisocyanate; cycloaliphatische Diisocyanate, wie z.B. Isophorondiisocyanat, ω,ω'-Diisocyanat-1,4-dimethylcyclohexan, Cyclohexan-1,3-, Cyclohexan-1,4-, 1-Methylcyclohexan-2,4- und Dicyclohexylmethan-4,4'-diisocyanat; aromatische Diisocyanate, wie z.B. Phenylen-, Toluylen-, Naphthylen- und Xylylendiisocyanate sowie substituierte aromatische Systeme, wie z.B. Diphenylether-, Diphenylsulfid-, Diphenylsulfon- und Diphenylmethandiisocyanate; gemischt aromatisch-aliphatische und aromatisch-hydroaromatische Diisocyanate, wie z.B. 4-Phenylisocyanatmethylisocyanat, Tetrahydronaphthylen-1,5-, Hexahydrobenzidin-4,4'-diisocyanat. Vorzugsweise werden 4,4'-Diphenylmethandiisocyanat, 2,4- und 2,6-Toluylendiisocyanat sowie Hexamethylendiisocyanat eingesetzt.

Als Polyamide eignen sich diejenigen Polyamide, die durch Polykondensation von Dicarbonsäuren oder deren Derivaten mit Diaminen oder von Aminocarbonsäuren und ihren Derivaten, wie Lactamen, erhalten worden sind.

### Beispielhaft seien folgende Polyamide genannt:

Dimethylenbernsteinsäureamid, Pentamethylenpimelinsäureamid, Undecanmethylentridecandicarbonsäureamid, Hexamethylenadipinsäureamid, Polycapronsäureamid. Besonders bevorzugt sind Hexamethylenadipinsäureamid und Polycapronsäureamid.

Als Vernetzungskatalysatoren bei der Aushärtung der Polyamidimide können in den Drahtlacken lösliche Schwermetallsalze, wie z.B. Zinkoktoat, Cadmiumoktoat, Tetraisopropyltitanat oder Tetrabutyltitanat in einer Menge von bis zu 3 Gew.-%, bezogen auf das Bindemittel, eingesetzt werden.

Erfindungsgemäß setzt sich das interne Gleitmittel vorzugsweise aus 0,1 bis 4,5 Gew.-% Polyethylenwachs und 0,1 bis 2,0 Gew.-% Netzmittel. Ganz besonders bevorzugt sind 1,0 bis 2,2 Gew.-% Polyethylenwachs und 0,2 bis 1,2 Gew.-% Netzmittel. Die angegebenen Mengen sind jeweils auf den Bindemittelanteil im Drahtlack bezogen .

Die erfindungsgemäß einsetzbaren Polyethylenwachse sind im Handel unter der Bezeichnung Luwax® erhältlich. Diese Polyethylenwachse zeichnen sich durch ein enge Molmassenverteilung aus. Darüber hinaus lassen sich eine hohe Härte und eine hohe Kristallinität gezielt einstellen.

Wird eine Polyethylenwachs-Dispersion, z. B. Luwax® in Xylol zu einer N-methylpyrrolidonhaltige Lösung der oben beschriebenen Bindemittel gegossen, findet eine Phasentrennung statt. Wird dagegen Netzmittel zugegeben, so läßt sich die Phasentrennung unterschiedlich stark unterdrücken.

Erfindungsgemäß werden demgemäß der Drahtlackformulierung Netzmittel zugesetzt. Vorteilhafter Weise kommen hierfür insbesondere Fettalkoholethoxylate zum Einsatz. Emulan® AF, ein Produkt der BASF AG, ist besonders gut geeignet, die beschriebenen Polyethylenwachse in einem Drahtlack zu stabilisieren. Zu den ausgeprüften und für gut befundenen Netzmitteln zählen auch die BASF Produkte Emulan® EL, Emulan® PO und Pluronic® 8100.

Die vorliegende Erfindung betrifft ferner ein Verfahren zur Herstellung der beschriebenen Drahtlackformulierung. Hierbei wird zunächst ein Polyethylenwachs, vorzugsweise mit einer Molekularmasse von 3000 bis 6000 [g/mol] mit Lösemittel versetzt. Vorzugsweise werden 5 bis 25 Gew.% Lösemittel bezogen auf das Polyethylenwachs zugegeben. Besonders bevorzugt ist ein Anteil an Lösemittel von 8 bis 11 Gew.%. Ganz besonders bevorzugt sind 10 Gew.%. Als Lösemittel können insbesondere aromatische Fraktionen zum Einsatz kommen. Bevorzugt sind vor allem Xylol und Toluol .

In einem weiteren Schritt werden Polyethylenwachs und Lösemittel erwärmt, vorzugsweise auf 70 bis 100 °C. Ganz besonders bevorzugt ist eine Temperatur von ca. 80°C. Nachdem das Polyethylenwachs vollständig gelöst ist, wird wieder auf Raumtemperatur abgekühlt.

Anschließend wird als Netzmittel ein Fettalkoholethoxylat zugegeben.
Die Mengenverhältnisse werden so gewählt, daß vorzugsweise 0,1 bis 4,5 Gew.% Polyethylenwachs und 0,1 bis 2,0 Gew.-% Netzmittel, jeweils bezogen auf den Bindemittelanteil im Drahtlack, eingesetzt werden. Ganz besonders bevorzugt sind 1,0 bis 2,2 Gew.-% Polyethylenwachs und 0,2 bis 1,2 Gew.-% Netzmittel.

Schließlich wird ein Drahtlack enthaltend an sich bekannte Komponenten mit der so erhaltenen Dispersion versetzt. Hier kommen insbesondere Drahtlacke in Betracht, die als Bindemittel oben beschriebene Polyesterimide oder Polyesteramidimide enthalten.

Die so hergestellten erfindungsgemäßen Drahtlacke finden insbesondere Verwendung bei der Beschichtung von elektrischen Leitern.

### Im folgenden wird die Erfindung anhand von Beispielen näher beschrieben:

### Beispiele

### Beispiel 1: Herstellung eines Polyesterimid-Drahtlackes

Durch Reaktion von 3.9 Teilen Ethylenglykol, 8.7 Teilen Dimethylterephthalat, 10.2 Teilen Tris-(2-hydroxyethyl)-isocyanurat, 11.5 Teilen Trimellithsäureanhydrid und 5.9 Teilen 4,4'-Diaminodiphenylmethan wird in Gegenwart von 0.04 Teilen Tetra-n-butyltitanat ein Polyesterimid hergestellt. Dieses Polyesterimid wird in 56 Teilen einer Mischung aus Kresol/Solventnaphtha® im Verhältnis 2:1 gelöst und mit 0.7 % auf die Gesamtrezeptur, eines handelsüblichen Titankatalysators versetzt. Der so erhaltene Drahtlack hat bei einer Viskosität von 800 mPas (23°C) einen Festkörpergehalt von 39 % (1g/1h/180°C).

### Beispiel 2: Herstellung eines Polyamidimid-Drahtlack

Ein Polyamidimid wird nach der in der DE-AS 12 66 427 beschriebenen Methode aus 38.5 Teilen Trimellithsäure und 60.0 teilen Diphenylmethandiisocyanat hergestellt. Der Drahtlack ist eine 25%ige Lösung dieses Polyamidimids in einer Mischung aus 65 Teilen N-Methylpyrrolidon und 35 Teilen Xylol. Dieser Drahtlack weist bei 23°C eine Viskosität von 230 mPas auf.

### Beispiel 3: Herstellung einer Luwax® AH6 Dispersion in Xylol

900 g Xylol und 100 g Luwax® AH6 werden auf 80°C erwärmt. Nachdem das Wachs in Lösung gegangen ist, wird abgekühlt. Zur erkalteten Dispersion werden 20 g Emulan® AF zugegeben.

### Beispiel 4: Herstellung einer Luwax® A Dispersion in Xylol

900 g Xylol und 100 g Luwax® A werden auf 80°C erwärmt. Nachdem das Wachs in Lösung gegangen ist, wird abgekühlt. Zur erkalteten Dispersion werden 20 g Emulan AF zugegeben.

### Beispiel 5: Herstellung eines Polyesterimid-Drahtlackes mit internem Gleitmittel

1000g Drahtlack aus Beispiel 1 werden mit 50 g Dispersion aus Beispiel 3 versetzt. Der so hergestellte Lack wird lackiert.

| Lackierbedingungen - Einschichtlackierung | |
|---|---|
| Ofen | MAG AW/1A |
| Temperatur | 520°C |
| Auftragssystem | Düsen |
| Drahtdurchmesser | 0.71 mm |
| Abzugsgeschwindigkeit | 30 m/min |
| Zahl der Durchzüge | 10 |
| Zunahmegrad | 2L |

### Beispiel 6: Herstellung eines Polyamidimid-Drahtlackes mit internem Gleitmittel

1000g Drahtlack aus Beispiel 2 werden mit 50 g Dispersion aus Beispiel 4 versetzt. Der so hergestellte Lack wird als Decklack über einen handelsüblichen THEIC-Polyester-Grundlack lackiert.

| Lackierbedingungen - Zweischichtlackierung | |
|---|---|
| Ofen | MAG AW/1A |
| Temperatur | 520°C |
| Auftragssystem | Düsen |
| Drahtdurchmesser | 0.71 mm |
| Abzugsgeschwindigkeit | 30 m/min |
| Zahl der Durchzüge | |
| Grundlack | 8 |
| Decklack | 2 |
| Zunahmegrad | 2L |

Mit den Drähten aus Beispiel 5 und 6 wurde jeweils wie folgt verfahren: Aus einem Drahtstück von ca. 750 mm Längen wird, wie in IEC 851-5/4.3 beschrieben ein Twist hergestellt. Aus dem Twist werden 240 mm herausgeschnitten. Dieses Teilstück hat 10 Windungen. Die entgegengesetzten Enden der Drähte aus dem Twist werden in eine Zerreißmaschine Lloyd M30K eingespannt. Es wird die Kraft in Newton gemessen um den Twist mit einer Geschwindigkeit von 200 m/min auseinander zu ziehen.

Für jeden Lack wurden fünf Twiste hergestellt und ausgeprüft. Gleichzeitig wurden auch fünf Twiste eines Drahtes geprüft der mit einem konventionellen paraffinischen Gleitmittel beschichtet war.

Für einen Standarddraht wurde eine mittlere Kraft von 2.5 Newton gemessen. Für den Draht aus Beispiel 5 wurden 1.5 Newton und für den Draht aus Beispiel 6 wurden 1.9 Newton gefunden.

## Patentansprüche

1. Drahtlackformulierung enthaltend an sich bekannte Komponenten und wenigstens ein internes Gleitmittel,
**dadurch gekennzeichnet**, daß das Gleitmittel ein Polyethylenwachs, vorzugsweise mit einer Molekularmasse von 3000 bis 6000 [g/mol], und als Netzmittel ein Fettalkoholethoxylat, enthält.

2. Drahtlackformulierung nach Anspruch 1,
**dadurch gekennzeichnet**, daß das Gleitmittel aus 0,1 bis 4,5, vorzugsweise 1,0 bis 2,2 Gew.-% Polyethylenwachs und 0,1 bis 2,0, vorzugsweise 0,2 bis 1,2 Gew.-% Netzmittel besteht, wobei die Gew.-% auf den Bindemittelanteil im Drahtlack bezogen sind.

3. Drahtlackformulierung nach einem der Ansprüche 1 oder 2,
**dadurch gekennzeichnet**, daß sie als Bindemittel Polyesterimid oder Polyesteramidimid enthält.

4. Verfahren zur Herstellung einer Drahtlackformulierung nach einem der Ansprüche 1 bis 3,
**dadurch gekennzeichnet**, daß
a) ein Polyethylenwachs, vorzugsweise mit einer Molekularmasse von 3000 bis 6000 [g/mol], mit einem Lösemittel, vorzugsweise in einer Menge von 5 bis 25 Gew.-% bezogen auf das Polyethylenwachs, versetzt,
b) erwärmt, vorzugsweise auf 70 bis 100 ° C,
c) nachdem das Polyethylenwachs vollständig gelöst ist, abgekühlt,
d) als Netzmittel Fettalkoholethoxylat, zugesetzt und
e) der Drahtlack enthaltend an sich bekannte Komponenten mit der so erhaltenen Dispersion versetzt wird.

5. Verfahren nach Anspruch 4
**dadurch gekennzeichnet**, daß der Anteil der dem Polyethylenwachs zugesetzten Lösemittel 8 bis 11, vorzugsweise 10 Gew.-% beträgt.

6. Verfahren nach einem der Ansprüche 4 oder 5
**dadurch gekennzeichnet**, daß als Lösemittel Xylol oder Toluol eingesetzt werden.

7. Verfahren nach einem der Ansprüche 4 bis 6
**dadurch gekennzeichnet**, daß in Schritt b) auf ca. 80 °C erwärmt wird.

8. Verfahren nach einem der Ansprüche 4 bis 7
**dadurch gekennzeichnet**, daß ein Gleitmittel bestehend aus 0,1 bis 4,5, vorzugsweise 1,0 bis 2,2 Gew.-% Polyethylenwachs und 0,1 bis 2,0, vorzugsweise 0,2 bis 1,2 Gew.-% Netzmittel, jeweils bezogen auf den Bindemittelanteil im Drahtlack, eingesetzt wird.

9. Verfahren nach einem der Ansprüche 4 bis 8,
**dadurch gekennzeichnet**, daß ein Drahtlack enthaltend als Bindemittel Polyesterimid oder Polyesteramidimid eingesetzt wird.

10. Verwendung des Drahtlackes nach Anspruch 6 oder 7 zur Beschichtung von elektrischen Leitern.

## Claims

1. Wire enamel formulation containing components known per se and at least one internal lubricant, characterized in that the lubricant contains a polyethylene wax, preferably having a molecular mass of from 3000 to 6000 [g/mol], and as wetting agent a fatty alcohol ethoxylate.

2. Wire enamel formulation according to Claim 1, characterized in that the lubricant comprises from 0.1 to 4.5% by weight, preferably from 1.0 to 2.2% by weight, of polyethylene wax and from 0.1 to 2.0% by weight, preferably from 0.2 to 1.2% by weight, of wetting agent, the percentages by weight being based on the amount of binder in the wire enamel.

3. Wire enamel formulation according to one of Claims 1 and 2, characterized in that as binder it contains polyesterimide or polyesteramideimide.

4. Process for the preparation of a wire enamel formulation according to one of Claims 1 to 3, characterized in that
a) a polyethylene wax, preferably having a molecular mass of 3000 to 6000 [g/mol], has added to it a solvent, preferably in a quantity of from 5 to 25% by weight, based on the polyethylene wax,
b) the mixture is heated, preferably at 70 to 100°C,
c) after the polyethylene wax has dissolved completely, the solution is cooled,
d) a fatty alcohol ethoxylate is added as wetting agent, and
e) the dispersion thus obtained is added to the wire enamel containing components known per se.

5. Process according to Claim 4; characterized in that the proportion of the solvent added to the polyethylene wax is from 8 to 11% by weight, preferably 10% by weight.

6. Process according to one of Claims 4 and 5, characterized in that the solvent employed is xylene or toluene.

7. Process according to one of Claims 4 to 6, characterized in that heating in step b) is at about 80°C.

8. Process according to one of Claims 4 to 7, characterized in that a lubricant is employed which comprises from 0.1 to 4.5% by weight, preferably from 1.0 to 2.2% by weight, of polyethylene wax and from 0.1 to 2.0% by weight, preferably from 0.2 to 1.2% by weight, of wetting agent, based in each case on the amount of binder in the wire enamel.

9. Process according to one of Claims 4 to 8, characterized in that the wire enamel employed contains as binder polyesterimide or polyesteramideimide.

10. Use of the wire enamel according to Claim 6 or 7 for coating electrical conductors.

## Revendications

1. Formulation de laque pour fils contenant des composants connus en soi et au moins un lubrifiant interne, caractérisée en ce que le lubrifiant contient une cire de polyéthylène, présentant de préférence une masse moléculaire de 3000 à 6000 [g/mole] et comme mouillant un éthoxylate d'alcool gras.

2. Formulation de laque pour fils selon la revendication 1, caractérisée en ce que le lubrifiant est constitué de 0,1 à 4,5% en poids, de préférence de 1,0 à 2,2% en poids, de cire de polyéthylène et de 0,1 à 2,0% en poids, de préférence de 0,2 à 1,2% en poids, de mouillant, les % en poids étant à chaque fois rapportés à la proportion de liant dans la laque pour fils.

3. Formulation de laque pour fils selon l'une quelconque des revendications 1 ou 2, caractérisée en ce qu'elle contient un polyesterimide ou un polyamideimide comme liant.

4. Procédé pour la préparation d'une formulation de laque pour fils selon l'une quelconque des revendications 1 à 3, caractérisé
a) en ce qu'on mélange, à une cire de polyéthylène, présentant de préférence une masse moléculaire de 3000 à 6000 [g/mole], un solvant, de préférence en une quantité de 5 à 25% en poids par rapport à la cire de polyéthylène,
b) en ce qu'on chauffe le tout, de préférence à 70 jusqu'à 100°C,
c) en ce qu'on refroidit le tout après la dissolution complète de la cire de polyéthylène,
d) en ce qu'on ajoute de l'éthoxylate d'alcool gras comme mouillant et
e) en ce qu'on ajoute la dispersion ainsi obtenue à la laque pour fils contenant des composants connus en soi.

5. Procédé selon la revendication 4, caractérisé en ce que la proportion du solvant ajoutée à la cire de polyéthylène est de 8 à 11% en poids, de préférence de 10% en poids.

6. Procédé selon l'une quelconque des revendications 4 ou 5, caractérisé en ce qu'on utilise du xylène ou du toluène comme solvant.

7. Procédé selon l'une quelconque des revendications 4 à 6, caractérisé en ce qu'on chauffe jusqu'environ 80°C dans l'étape b).

8. Procédé selon l'une quelconque des revendications 4 à 7, caractérisé en ce qu'on utilise un lubrifiant constitué de 0,1 à 4,5% en poids, de préférence de 1,0 à 2,2% en poids, de cire de polyéthylène et de 0,1 à 2,0% en poids, de préférence de 0,1 à 1,2% en poids, de mouillant, les % en poids étant à chaque fois rapportés à la proportion de liant dans la laque pour fils.

9. Procédé selon l'une quelconque des revendications 4 à 8, caractérisé en ce qu'on utilise une laque pour fils contenant comme liant un polyesterimide ou un polyamideimide.

10. Utilisation de la laque pour fils selon les revendications 6 ou 7 pour le revêtement de conducteurs électriques.
